# FASCICULE DE BREVET EUROPEEN

(11) **EP 0 357 839 B1**
(45) Date de publication et mention de la délivrance du brevet: **02.06.1993**
(21) Numéro de dépôt: 88201891.4
(22) Date de dépôt: 05.09.1988
(51) Int. Cl.: C25D 3/30

(54) **Procédé d'électro-déposition d'étain**
Verfahren zur Elektroplattierung zon Zinn
Process for electroplating tin

(43) Date de publication de la demande: 14.03.1990
(73) Titulaire: COCKERILL-SAMBRE, B-4100 Seraing (BE)
(72) Inventeur: Renard, Lucien, B-4100 Seraing (BE); Cauwe, Bruno, B-4930 Chaudfontaine (BE); Winand, René, B-1330 Rixensart (BE)
(74) Mandataire: Callewaert, Jean

(56) Documents cités:
- EP-A- 0 128 358
- GB-A- 5 496
- US-A- 4 013 523
- PATENT ABSTRACTS OF JAPAN, vol. 12, no. 306 (C-522)[3153], 19 août 1988.
- CHEMICAL ABSTRACTS, vol. 81, no. 12, 23 septembre 1974, page 596, résumé no. 71908k, Columbus, Ohio, US.
- CHEMICAL ABSTRACTS, vol. 102, no. 22, juin 1985, page 585, résumé no. 194010w, Columbus, Ohio, US.
- IBM TECHNICAL DISCLOSURE BULLETIN, vol. 9, no. 7, December 1966, page 758, New York, US; S.L. PHILLIPS: "Tin plating bath"
- CHEMICAL ABSTRACTS, vol. 91, no. 12, septembre 1979, page 514, résumé no. 99177b, Columbus, Ohio, US; SU-A-670 638 (YAROSLAVL POLYTECHNIC INSTITUTE) 30-06-1979.
- CHEMICAL ABSTRACTS, vol. 89, no. 18, octobre 1978, page 502, résumé no. 154557m, Columbus, Ohio, US; L. JONAITIENE: "Preparation of tin-selenium electroplates".

## Description

La présente invention est relative à un procédé d'électro-déposition d'étain.

Les procédés connus du type précité fonctionnent généralement à basse densité de courant, ce qui entraîne entre autres un encombrement important des installations d'électrolyse.

De plus, l'électrolyte utilisé contient essentiellement des ions stanneux qui s'oxydent à l'air en ions stanniques en formant des boues dans la cellule d'électrolyse.

Un autre inconvénient encore est que la composition du bain électrolytique est généralement relativement complexe, impliquant une gestion d'inhibiteurs organiques qui a lieu d'une manière assez empirique.

Enfin, ces procédés connus nécessitent, dans la plupart des cas, des anodes solubles, ce qui entraîne une gestion des ponts d'anodes, des arrêts et manutention gênants pour le remplacement des anodes, etc...

Un des buts essentiels de la présente invention est de remédier aux inconvénients de ces procédés connus et de proposer un procédé faisant usage d'un bain d'une composition très simple, nécessitant un contrôle extrêmement réduit, tout en permettant d'obtenir un étamage très valable et ceci dans une installation très compacte par rapport aux installations d'étamage connues.

A cet effet, suivant l'invention, on effectue une électro-déposition en faisant usage d'électrodes insolubles entre lesquelles circule, à une vitesse relative par rapport à ces dernières de 20 à 600 m/min., un électrolyte contenant une concentration en ions stanniques de 60 à 500 g/l et maintenu à une température de 20 à 80°C, la densité du courant entre ces électrodes étant de 50 à 500 A/dm².

Avantageusement, on fait usage d'un électrolyte dans lequel au moins 50 % et de préférence au moins 99 % de l'étain présent est sous forme d'ions stanniques.

D'autres détails et particularités de l'invention ressortiront de la description donnée ci-après, à titre d'exemples non limitatifs, de quelques formes de réalisation particulières du procédé suivant l'invention.

Les procédés de recouvrement de surface, par voie électrolytique, à haute densité de courant, se sont développés il y a plus de 10 ans. Au niveau de la recherche scientifique, l'électrolyse à haute densité de courant a été étudiée pour plusieurs métaux : Zn, Cu, Ni, Cd, Fe, Cr, ...

Les lignes industrielles récentes d'électro-zingage et de chromage font appel à cette technologie.

L'étamage est un cas particulier. La majorité des électrolytes acides utilisés présentent une composition qui n'est pas adaptée pour l'électrolyse à haute densité de courant, en anodes insolubles :
- électrolyte peu conducteur, contenant des ions stanneux.
- présence d'acide phénolsulfonique et d'inhibiteurs organiques.

D'une façon générale, la présente invention est relative à un procédé d'étamage dans un bain électrolytique à base de chlorure stannique sans autre additif, plus particulièrement sans inhibiteurs organiques travaillant à une température de 20 à 80°C, avec une vitesse de circulation de l'électrolyte par rapport aux électrodes comprise entre 50 et 600 m/min., une densité de courant de 50 à 500 A/dm², en utilisant une anode insoluble Ti-IrO₂ ou Ti-RuO₂ ou en une autre substance compatible avec les ions de chlore.

Ce procédé d'étamage peut, en principe, être effectué dans n'importe quel type de cellule d'électrolyse où l'on a un apport important de courant électrique dans la zone d'électrolyse et où l'agitation de l'électrolyte est uniforme, tout en étant toutefois importante pour permettre de maintenir une concentration suffisamment grande et uniforme en ions stanniques à proximité des électrodes lors de l'électrolyse.

On utilise de préférence une cellule d'électrolyse dans laquelle se déplace, en regard d'une anode insoluble, à une distance relativement réduite de cette dernière, une bande d'acier à étamer formant office de cathode, dans laquelle un électrolyte circule entre ces électrodes le long de la bande, et dans laquelle la répartition de courant cathodique sur la partie de cette bande se déplaçant de la zone d'électrolyse a lieu d'une manière aussi uniforme que possible, afin de créer une densité de courant limite de diffusion élevée et sensiblement égale à chaque endroit de cette partie de bande.

Par ailleurs, dans cette cellule l'écoulement de l'électrolyte doit être tel que l'on obtient une agitation tubulente importante et uniforme.

Avantageusement, on fait usage d'un électrolyte chlorhydrique contenant essentiellement des ions stanniques et exempt de tout inhibiteur organique. Ainsi, au moins 50 % et de préférence au moins 99 % d'étain est présent dans l'électrolyte sous forme d'ions stanniques.

De très bons résultats ont été obtenus en appliquant une densité de courant supérieure à 100 A/dm², notamment entre 100 et 300 avec une préférence d'une densité de courant de l'ordre de 200 A/dm².

Il a ainsi été constaté que, dans certains cas, le risque existe que les dépôts obtenus soient spongieux et de mauvaise qualité lorsque la densité de courant est inférieure à 100 A/dm², tandis que, si la densité de courant est supérieure à 300 A/dm², les dépôts pourraient être pulvérulents.

Ces problèmes pourraient, toutefois, être résolus et des dépôts compacts pourraient être formés à ces densités de courant extrêmes, c'est-à-dire inférieures à 100 A/dm² ou supérieures à 300 A/dm² si on adapte la vitesse de circulation de l'électrolyte.

Ainsi, si on réduit p.e. la densité de courant, dans certains cas, il pourrait être utile de diminuer également la vitesse d'écoulement de l'électrolyte par rapport à la bande, de manière à éviter la formation d'un dépôt spongieux. Si, par contre, on augmente la densité de courant, dans certains cas, il pourrait être utile d'abaisser la vitesse d'écoulement de l'électrolyte pour éviter la formation d'un dépôt pulvérulent.

La concentration dans l'électrolyte en ions stanniques est avantageusement maintenue entre 60 et 140 g/l et est de préférence de l'ordre de 100 g/l.

Si cette concentration est inférieure à 60 g/l, le rendement cathodique risque de diminuer trop fortement et les dépôts obtenus pourraient être pulvérulents aux densités de courant élevées . Si, au contraire, on maintient une concentration en ions stanniques supérieure à 140 g/l, des pertes en étain dues à l'entraînement de l'électrolyte par la bande à recouvrir risquent d'être trop importantes.

Pour ce qui concerne la température, celle-ci est avantageusement maintenue entre 30 et 50°C et est de préférence de l'ordre de 40°C.

Si la température est inférieure à 30°C, la conductivité de l'électrolyte pourrait devenir trop faible, ce qui augmenterait la tension entre l'anode et la cathode et donc la consommation spécifique d'énergie. Si, par contre, cette température est supérieure à 50°, la dissolution du fer de la bande dans l'électrolyte pourrait devenir trop importante.

Une telle dissolution pourrait avoir lieu lorsque la bande séjourne dans l'électrolyte sans que l'électrolyse ne soit enclanchée, par exemple en cas d'arrêt de ligne.

La vitesse d'écoulement de l'électrolyte par rapport à la bande se situe avantageusement entre 300 et 600 m/min et est de préférence de l'ordre de 400 m/min.

Si cette vitesse est inférieure à 300 m/min, le rendement de courant cathodique pourrait devenir trop faible, lorsque la densité de courant est relativement élevée et les dépôts obtenus pourraient être pulvérulents.

La vitesse d'écoulement de l'électrolyte par rapport à la bande doit être importante, turbulente et uniforme, afin que la densité de courant limite de diffusion soit peu dépendante de la vitesse de ligne, c'est-à-dire la vitesse de défilement de la bande par rapport à la cellule.

En conclusion, on observe que les hautes vitesses d'écoulement et les hautes concentrations en ions stanniques sont favorables au rendement de courant cathodique pour des hautes densités de courant.

Les caractéristiques essentielles du procédé suivant l'invention sont illustrées davantage par les exemples d'application donnés ci-après.

Dans ces exemples on fait usage, pour effectuer le dépôt électrolytique d'étain, d'une cellule d'électrolyse continue et à haute densité de courant, comprenant des anodes fixes et une cathode mobile, cette dernière coopérant avec une amenée de courant cathodique de forte capacité et pouvant se déplacer à une distance relativement réduite, sensiblement constante, de l'anode dans une zone dans laquelle peut circuler l'électrolyte pour le transfert de l'étain vers la bande à recouvrir.

### Exemple 1 :

L'électrolyte est constitué par une solution de chlorure stannique contenant 100 g/l d'ions stanniques.

La densité de courant a été maintenue à 200 A/dm². La température du bain d'électrolyse était de 40°C et la vitesse d'écoulement de l'électrolyte par rapport à la bande était de 400 m/min.

L'épaisseur de la bande d'acier était de 0,3 mm.

Le poids du dépôt d'étain était sensiblement constant sur toute la surface de la bande et était de 11,2 g/m².

Le rendement de courant cathodique était de 98 %

La tension anode-cathode était de 7,2 V, la distance anode-cathode étant de 5 mm.

La consommation spécifique d'énergie était de 6,6 kwh/kg d'étain.

Le dépôt obtenu était brillant et compact.

La résistance à la corrosion et l'adhérence des vermis après fusion et passivation chromique étaient élevées.

L'étain sous forme stanneux dans le bain d'électrolyse ne se trouvait qu'à l'état de traces et le rapport entre la concentration d'ions stanniques par rapport à la somme des concentrations d'ions stanniques et stanneux était supérieur à 99 %.

Les paramètres et caractéristiques de l'exemple 1 ci-dessus et de quelques exemples supplémentaires ont été groupés dans le tableau I ci-après, tandis que les propriétés des dépôts d'étain obtenus et une appréciation générale des conditions de travail et résultats dans chacun des exemples ont été indiquées dans le tableau II.

a) Concentration en ions stanniques dans le bain
(b) Densité de courant
(c) Température de l'électrolyte
(d) Vitesse de circulation de l'électrolyte par rapport à la bande
(e) Epaisseur de la bande
(f) Poids de couche du dépôt d'étain
(g) Rendement de courant cathodique
(h) Tension anode & cathode
   (distance anode - cathode = 5 mm)
(i) Consommation spécifique d'énergie
(j) Aspect du dépôt
(k) Résistance à la corrosion et adhérence des vernis après fusion et passivation chronique

## Revendications

1. Procédé d'électro-déposition d'étain suivant lequel on fait usage d'électrodes insolubles et d'un électrolyte maintenu à une température de 20 à 80°C et contenant des ions stanniques, caractérisé en ce que l'on fait usage d'un électrolyte contenant de 60 à 500 g/l d'ions stanniques et circulant à une vitesse relative par rapport à ces électrodes de 50 à 600 m/min, de manière à permettre d'appliquer une densité de courant de 50 à 500 A/dm².

2. Procédé suivant la revendication 1, caractérisé en ce que l'on fait usage d'un électrolyte dans lequel au moins 50 % et de préférence au moins 99 % de l'étain présent est sous forme d'ions stanniques.

3. Procédé suivant l'une ou l'autre des revendications 1 et 2, caractérisé en ce que l'on applique une densité de courant de 100 à 300 A/dm².

4. Procédé suivant la revendication 3, caractérisé en ce que l'on applique une densité de courant de l'ordre de 200 A/dm².

5. Procédé suivant l'une quelconque des revendications 1 à 4, caractérisé en ce que l'on maintient la concentration en ions stanniques dans l'électrolyte entre 60 et 140 g/l.

6. Procédé suivant la revendication 5, caractérisé en ce que l'on maintient la concentration en ions stanniques de l'ordre de 100 g/l.

7. Procédé suivant l'une quelconque des revendications 1 à 6, caractérisé en ce que l'on maintient la température de l'électrolyte entre 30 et 50°C.

8. Procédé suivant la revendication 7, caractérisé en ce que l'on maintient la température de l'électrolyte de l'ordre de 40°C.

9. Procédé suivant l'une quelconque des revendications 1 à 8, caractérisé en ce que l'on maintient la vitesse de circulation de l'électrolyte entre 300 et 600 m/min.

10. Procédé suivant la revendication 9, caractérisé en ce que l'on maintient la vitesse de circulation de l'électrolyte de l'ordre de 400 m/min.

11. Procédé suivant l'une quelconque des revendications 1 à 10, caractérisé en ce qu'on utilise un électrolyte sensiblement exempt d'inhibiteurs organiques.

## Claims

1. Process for the electrodeposition of tin, according to which use is made of insoluble electrodes and an electrolyte which is maintained at a temperature of 20 to 80°C and contains stannic ions, characterised in that use is made of an electrolyte containing from 60 to 500 g/l of stannic ions and circulating at a relative speed, with respect to said electrodes, of 50 to 600 m/min, so as to permit the application of a current density of 50 to 500 A/dm².

2. Process according to Claim 1, characterised in that use is made of an electrolyte in which at least 50 % and preferably at least 99 % of the tin present is in the form of stannic ions.

3. Process according to either of Claims 1 and 2, characterised in that a current density of from 100 to 300 A/dm² is applied.

4. Process according to Claim 3, characterised in that a current density of the order of 200 A/dm² is applied.

5. Process according to any one of Claims 1 to 4, characterised in that the stannic ion concentration in the electrolyte is maintained at between 60 and 140 g/l.

6. Process according to Claim 5, characterised in that a stannic ion concentration of the order of 100 g/l is maintained.

7. Process according to any one of Claims 1 to 6, characterised in that the temperature of the electrolyte is maintained at between 30 and 50°C.

8. Process according to Claim 7, characterised in that an electrolyte temperature of the order of 40°C is maintained.

9. Process according to any one of Claims 1 to 8, characterised in that the electrolyte circulation speed is maintained at between 300 and 600 m/min.

10. Process according to Claim 9, characterised in that an electrolyte circulation speed of the order of 400 m/min is maintained.

11. Process according to any one of Claims 1 to 10, characterised in that an electrolyte substantially free from organic inhibitors is used.

## Patentansprüche

1. Verfahren zur Elektroplattierung von Zinn unter Verwendung unlöslicher Elektroden und eines Elektrolyten, der bei einer Temperatur von 20 bis 80°C gehalten ist und Zinn(IV)-Ionen enthält,
**dadurch gekennzeichnet,**
daß man einen Elektrolyten benutzt, der 60 bis 500g/l Zinn (IV)-Ionen enthält und mit Bezug auf die Elektroden mit einer Relativgeschwindigkeit von 50 bis 600 m/min zirkuliert derart, daß eine Stromdichte von 50 bis 500 A/dm² anwendbar ist.

2. Verfahren nach Anspruch 1, dadurch gekennzeichnet, daß man einen Elektrolyten benutzt, in dem wenigstens 50 %, vorzugsweise wenigstens 99 % des vorhandenen Zinns in Form von Zinn(IV)-Ionen vorliegt.

3. Verfahren nach Anspruch 1 oder 2, dadurch gekennzeichnet, daß man eine Stromdichte von 100 bis 300 A/dm² anwendet.

4. Verfahren nach Anspruch 3, dadurch gekennzeichnet, daß man eine Stromdichte in der Größenordnung von 200 A/dm² anwendet.

5. Verfahren nach einem der Ansprüche 1 bis 4, dadurch gekennzeichnet, daß man die Konzentration der Zinn(IV)-Ionen im Elektrolyten zwischen 60 und 140 g/l hält.

6. Verfahren nach Anspruch 5, dadurch gekennzeichnet, daß man die Konzentrationen der Zinn(IV)-Ionen in der Größenordnung von 100 g/l hält.

7. Verfahren nach einem der Anspüche 1 bis 6, dadurch gekennzeichnet, daß man die Temperatur des Elektrolyten zwischen 30 und 50°C hält.

8. Verfahren nach Anspruch 7, dadurch gekennzeichnet, daß man die Temperatur des Elektrolyten in der Größenordnung von 40°C hält.

9. Verfahren nach einem der Ansprüche 1 bis 8, dadurch gekennzeichnet, daß man die Zirkulationsgeschwindigkeit des Elektrolyten zwischen 300 und 600 m/min hält.

10. Verfahren nach Anspruch 9, dadurch gekennzeichnet, daß man die Zirkulationsgeschwindigkeit des Elektrolyten in der Größenordnung von 400 m/min hält.

11. Verfahren nach einem der Ansprüche 1 bis 10, dadurch gekennzeichnet, daß man einen Elektrolyten verwendet, der im wesentlichen frei von organischen Inhibitoren ist.
